# FASCICULE DE BREVET EUROPEEN

(11) **EP 2 459 757 B1**
(45) Date de publication et mention de la délivrance du brevet: **17.05.2017**
(21) Numéro de dépôt: 10737068.6
(22) Date de dépôt: 29.07.2010
(51) Int. Cl.: C21D 1/04

(54) **PROCEDE ET DISPOSITIF DE TRAITEMENT D'UN MATERIAU SOUS L'EFFET D'UN CHAMP MAGNETIQUE**
VERFAHREN UND VORRICHTUNG VON BEHANDLUNG EINES MATERIALS IN EINEM MAGNETISCHEN FELD
PROCESS AND APPARATUS FOR TREATING A MATERIAL IN A MAGNETIC FIELD

(30) Priorité: 31.07.2009 FR 0955380
(43) Date de publication de la demande: 06.06.2012
(73) Titulaire: Centre National de la Recherche Scientifique (C.N.R.S.), 75016 Paris (FR); Université Joseph Fourier - Grenoble 1, 38400 Saint-Martin-d'Hères (FR)
(72) Inventeur: GARCIN, Thomas, F-73000 Jacob Bellecombette (FR); RIVOIRARD, Sophie, F-38250 Lans en Vercors (FR); SIBEUD, Pierre-Frédéric, F-38430 Moirans (FR); BEAUGNON, Eric, F-38610 Gieres (FR)
(74) Mandataire: Regimbeau
(86) Numéro de dépôt international: PCT/EP2010/061028
(87) Numéro de publication internationale: WO 2011/012673

(56) Documents cités:
- DE-A1- 3 129 939
- DE-B- 1 259 367
- FR-A1- 2 510 142
- US-A- 2 002 696
- US-A- 4 769 091
- US-A- 5 225 005
- US-A- 5 494 534
- US-A- 5 535 990
- US-A1- 2006 231 549

## Description

### DOMAINE DE L'INVENTION

La présente invention concerne un procédé et un dispositif de traitement d'un matériau sous l'effet d'un champ magnétique.

### ARRIERE-PLAN DE L'INVENTION

L'élaboration de matériau sous champ magnétique - notamment un champ magnétique dit « intense », c'est-à-dire dont l'intensité est de l'ordre de plusieurs Tesla voire dizaines de Tesla - fait l'objet de nombreuses investigations scientifiques.

On a ainsi vu apparaître une branche d'activités dites de « magnéto-science », qui visent à associer à un procédé d'élaboration de matériau l'application d'un champ magnétique.

Le champ magnétique est alors considéré comme un paramètre supplémentaire pouvant influer, soit sur la morphologie du matériau au cours de sa fabrication, soit sur la cinétique des procédés d'élaboration mis en oeuvre, au même titre que des paramètres tels que la température, la pression ou la composition chimique.

En ce sens, le champ magnétique peut être utilisé pour modifier les propriétés d'usage d'un matériau.

Si de nombreux effets du champ magnétique font encore l'objet d'études fondamentales, d'autres sont aujourd'hui déjà impliqués dans des procédés industriels de synthèse des matériaux.

L'invention développée ici vise aussi bien un environnement de recherche et développement que le milieu industriel.

En particulier, on souhaite pouvoir utiliser un champ magnétique pour influer sur la microstructure et donc sur les caractéristiques d'un matériau, en alternative aux moyens déjà largement optimisés depuis de nombreuses années en métallurgie tels que les variations de composition chimique, l'utilisation combinée de traitements thermomécaniques (déformation à chaud, à froid) et de traitements thermiques ou chimiques intermédiaires.

En effet, sous l'effet d'un champ magnétique suffisamment intense, c'est-à-dire d'une intensité typiquement supérieure à 1 Tesla, l'énergie magnétique n'est plus négligeable face à l'énergie chimique qui est mise en jeu dans les différents types de transformations rencontrées dans un matériau au cours de son élaboration.

C'est pourquoi, les cinétiques de transformation et les microstructures peuvent être modifiées par l'application d'un champ magnétique.

En métallurgie, les propriétés d'usage d'un alliage dépendent fortement de l'historique de son élaboration.

Ainsi, pour étudier cet historique et notamment observer les structures stables à haute température, il est nécessaire de stopper l'évolution de la microstructure à différents stades de sa formation.

Ceci est réalisé en figeant à température ambiante, par une trempe, la microstructure de l'alliage.

Cette méthode permet l'analyse quantitative ex-situ des microstructures. Cette analyse, couplée à des mesures in-situ de température de transformation sert à établir les diagrammes de phases ou d'autres types de diagrammes prédictifs, tels que les diagrammes TTT (Temps-Température-Transformation) ou TRC (Transformations en Refroidissement Continu).

Le diagramme TTT est utilisé pour étudier les cinétiques de transitions de phases ou d'états. Ce type de diagramme est obtenu par des expériences de trempe étagée suivies d'un maintien à une température donnée, pour une caractérisation microstructurale ex-situ. On mesure alors le taux de transformation.

Le diagramme TRC est utilisé pour prévoir la microstructure d'un solide soumis à des traitements thermomécaniques. Il présente les différents domaines par lesquels peut passer une nuance d'alliage donnée au cours d'un refroidissement. Il correspond à des conditions de refroidissement proches des conditions industrielles.

Par ailleurs, les microstructures les plus intéressantes pour les applications industrielles impliquent très souvent des structures hors équilibre.

Par conséquent, il est nécessaire, non seulement à des fins de recherche mais également d'applications industrielles, de pouvoir étudier et exploiter l'effet du champ magnétique sur la formation de tout type de microstructure et en particulier de ces structures hors équilibre.

Or, il n'est pas possible à l'heure actuelle de réaliser une trempe sous l'effet simultané d'un champ magnétique statique.

En effet, de façon classique, une trempe en milieu liquide nécessite le mouvement de l'échantillon traité vers un milieu dédié à sa trempe.

Or, dans un champ magnétique, tout déplacement d'un matériau conducteur ou magnétique génère des contraintes importantes sur le dispositif générant le champ magnétique.

En effet, d'une part, une charge électrique q, en mouvement dans un champ magnétique B, avec la vitesse v, est soumise à des forces de Lorentz notées *dF̅* qui s'opposent au mouvement qui les crée : $d \vec{F} = q ⋅ \vec{v} ∧ \vec{B}$

D'autre part, un conducteur de longueur dl, dans lequel passe un courant électrique d'intensité I, dans un champ magnétique B, est soumis à des forces de Laplace *dF̅,* selon l'équation : $d \vec{F} = I ⋅ d \vec{l} ∧ \vec{B}$

Ainsi, deux systèmes magnétiques (i.e. le matériau ferromagnétique et la bobine génératrice) se couplent par induction mutuelle.

Le déplacement d'un matériau ferromagnétique peut donc perturber, voir endommager, l'aimant fournissant le champ qui est alors soumis à des forces mécaniques pouvant être importantes.

Pour effectuer une trempe, les procédés mis au point jusqu'ici consistent à extraire le matériau du four dans lequel il est soumis au champ magnétique pour le plonger dans un bain de trempe, lequel est situé hors du champ magnétique.

Par ce procédé, complexe à réaliser à cause de l'espace disponible restreint, le champ magnétique appliqué sur le matériau n'est pas constant au cours de la totalité du traitement. Le transfert du matériau (de la zone où le champ est appliqué jusqu'à la zone de champ nulle) constitue une variation du champ appliqué au matériau pendant son traitement, d'une part et, d'autre part,, le matériau n'est plus soumis au champ au cours de son refroidissement.

De plus, cette méthode peut être dommageable pour l'aimant fournissant le champ.

Dans le brevet US 5,535,990 publié le 16 juillet 1996, il a été a proposé un appareil permettant de traiter thermiquement un échantillon tout en lui appliquant un champ magnétique grâce à des bobines enroulées autour de l'échantillon à traiter. Un tel appareil ne permet toutefois pas d'appliquer un champ magnétique intense, c'est-à-dire supérieur à 1 Tesla, à l'échantillon et il ne peut en aucun cas être adapté à cette fin. En outre, l'agencement proposé dans ce brevet présente un certain nombre d'inconvénients, notamment en termes d'usure de l'appareil, puisque la bobine utilisée subit les mêmes traitements thermiques que l'échantillon.

Une alternative pour procurer un refroidissement rapide du matériau en présence de champ magnétique intense consiste à envoyer en direction de celui-ci un flux de gaz (par exemple, de l'argon ou de l'hélium) sous pression et à température ambiante.

Toutefois, cette solution ne permet pas un refroidissement suffisamment rapide du matériau pour être assimilable à une trempe.

Ainsi, les vitesses de refroidissements ainsi obtenues ne dépassent pas 50°C/s entre 1000°C et 500°C et sont bien inférieures à plus basse température où le pouvoir refroidissant du gaz devient négligeable.

Lors d'une trempe en bain liquide, les vitesses de refroidissement sont globalement constantes sur toutes la plage de température et peuvent dépasser 150°C/s avec un bon dimensionnement du bain.

Un premier but de l'invention est donc de définir un procédé permettant d'effectuer l'ensemble d'un traitement thermique (i.e. chauffage et trempe en bain liquide) ou au moins l'étape de trempe, sous l'influence d'un champ magnétique statique.

Par ailleurs, outre la trempe qui vient d'être évoquée, il est envisagé d'appliquer au matériau d'autres traitements à haute température sous l'effet d'un champ magnétique.

A cet effet, on substitue au bain de trempe un autre dispositif. Parmi les traitements envisagés, on peut citer les traitements de surface en bain de sels, les traitements thermomécaniques (laminage, forgeage), etc.

Un deuxième but de l'invention est donc de définir un procédé et un dispositif associé qui, de manière plus générale, permettent de réaliser au moins une étape d'application à un matériau d'un choc thermique, d'un traitement thermomécanique et/ou chimique sous l'effet d'un champ magnétique statique réellement adaptable à une échelle industrielle dans des procédés de traitements sensiblement continus par exemple.

### BREVE DESCRIPTION DE L'INVENTION

Un premier objet de l'invention concerne un procédé de traitement d'un matériau sous un champ magnétique statique présentant une intensité supérieure à 1 Tesla, comprenant les étapes suivantes :
- une première étape de chauffage du matériau,
- une deuxième étape d'application au matériau d'un choc thermique et/ou d'un traitement thermomécanique et/ou chimique,
ledit procédé étant caractérisé en ce qu'au moins pendant ladite deuxième étape du traitement le matériau est soumis au champ magnétique statique et en ce qu'il est maintenu fixe dans ledit champ magnétique.

Par « champ magnétique statique », on entend dans le présent texte, par opposition à un champ magnétique alternatif, un champ magnétique dont l'intensité en un point donné ne varie pas avec le temps de manière cyclique et dont la polarité ne varie pas au cours du temps.

Ainsi, l'intensité en un point donné dudit champ magnétique statique peut être constante pendant toute la durée du traitement ou de l'étape considérée. De manière alternative, la valeur de consigne peut être modifiée à différents moments du traitement.

Par « choc thermique », on entend dans le présent texte un traitement consistant à placer le matériau dans des conditions hors équilibre de manière à en modifier brutalement et entièrement la structure et les caractéristiques physiques.

Ce terme est défini par opposition à un traitement thermique dans lequel la température du matériau varie suffisamment lentement pour que les processus de transformations donnent lieu à une structure composée de phases stables et peu contraintes.

Ainsi, le traitement appliqué au matériau pendant la deuxième étape du procédé peut comprendre, de manière non limitative :
- un choc thermique, incluant par exemple une trempe par immersion dans un bain liquide tel que de l'eau ou de l'huile, ou encore un traitement thermique dit étagé, c'est-à-dire où des paliers en température séparés par des variations de température selon des pentes abruptes sont souhaités ;
- un traitement chimique, comme par exemple un traitement de surface (tel qu'une nitruration, une nitrocarburation ou leurs dérivés) par immersion dans un bain de sels, mais aussi un traitement dans le volume du matériau comme par exemple les traitements de décarburisation par une atmosphère réductrice où la composition chimique (ici le pourcentage massique de carbone) peut varier considérablement ;
- un traitement mécanique ou thermomécanique, incluant une déformation mécanique (par exemple, une compression ou une mise en forme par emboutissage).

Pour mettre en oeuvre les étapes du traitement, on déplace les moyens de chauffage et les moyens de mise en oeuvre de la deuxième étape par rapport au champ magnétique.

De manière avantageuse, le procédé comprend une étape de mesure des propriétés physiques du matériau concomitante à la première et/ou à la deuxième étape ou postérieure à la deuxième étape.

De manière avantageuse, le procédé de traitement comprend une troisième étape consistant à appliquer au matériau un choc thermique, et en ce que le matériau est soumis audit champ magnétique en étant maintenu fixe dans ledit champ magnétique pendant ladite troisième étape. De manière préférée, la deuxième étape consiste à appliquer au matériau un premier choc thermique et la troisième étape consiste à appliquer un deuxième choc thermique de nature inverse par rapport au premier choc thermique.

Un autre objet de l'invention concerne un dispositif d'application à un matériau d'un cycle de traitement sous un champ magnétique statique, ledit cycle de traitement comprenant un chauffage du matériau suivi d'une étape ultérieure comprenant un choc thermique, un traitement chimique et/ou un traitement thermomécanique, ledit dispositif comprenant :
- un support pour tenir le matériau pendant les étapes du cycle,
- un dispositif d'application dudit champ magnétique statique apte générer un champ magnétique d'une intensité supérieure à 1 Tesla,
- un premier système permettant le chauffage du matériau,
- un deuxième système pour la mise en oeuvre de ladite étape ultérieure du cycle,
ledit dispositif étant caractérisé en ce que le support est agencé de sorte à maintenir le matériau fixe par rapport au champ magnétique pendant les étapes du cycle et en ce que les premier et deuxième systèmes sont mobiles par rapport au champ magnétique.

A cet effet, le dispositif comprend un dispositif pour translater les premier et deuxième systèmes par rapport au matériau disposé sur le support et au champ magnétique.

De préférence, le dispositif d'application du champ magnétique statique est fixe par rapport au support et au dispositif de traitement en général, tandis que les premier et deuxième systèmes sont mobiles par rapport au support et au dispositif de traitement en général.

Selon un autre mode de réalisation possible, le dispositif d'application du champ magnétique statique est mobile par rapport au dispositif de traitement en général suivant un premier plan de déplacement, par exemple le plan horizontal, tandis que les premier et deuxième systèmes sont mobiles par rapport au dispositif de traitement en général suivant un deuxième plan de déplacement perpendiculaire au premier plan de déplacement, par exemple un plan vertical.

Selon différents modes de réalisation de l'invention, le deuxième système comprend un bain de trempe, un bain adapté pour effectuer un traitement chimique du matériau et/ou un système de déformation mécanique du matériau.

De manière particulièrement avantageuse, le dispositif comprend en outre un système de mesure de propriétés physiques du matériau.

De manière encore avantageuse, le dispositif de traitement est caractérisé en ce que :
- le dispositif d'application du champ magnétique statique présente une forme de révolution avec un trou de champ,
- le support est une pièce rigide agencée pour centrer le matériau sur l'axe de révolution du dispositif d'application du champ magnétique statique, et
- le premier système et le deuxième système sont solidaires l'un de l'autre et aptes à se translater selon l'axe de révolution de l'aimant sous l'action d'un dispositif de propulsion.

Pour un tel dispositif de traitement, le dispositif d'application du champ magnétique statique comprend avantageusement un électro-aimant, un aimant supraconducteur, un aimant résistif, un aimant hybride ou un ensemble d'aimants permanents.

Selon un autre aspect, le dispositif de traitement peut comprendre un dispositif d'application du champ magnétique statique ayant au moins trois aimants supraconducteurs aptes à se déplacer selon une direction orthogonale à l'axe de translation des premier et deuxième systèmes.

### BREVE DESCRIPTION DES FIGURES

D'autres caractéristiques et avantages de l'invention seront mieux compris à la lecture de la description qui va suivre, en référence aux dessins annexés sur lesquels :
- la figure 1 est une vue d'ensemble d'un dispositif selon l'invention, adapté pour le traitement d'un échantillon de forme cylindrique ;
- la figure 2 est une vue de détail de la partie inférieure du dispositif de la figure 1 ;
- la figure 3 illustre une variante du dispositif selon l'invention, adaptée au traitement d'un échantillon plat, tel qu'une éprouvette de traction.
- la figure 4 présente un dispositif de traitement en continu de tôles sous champ magnétique utilisant le principe de l'invention à une échelle industrielle.

### DESCRIPTION DETAILLEE DE L'INVENTION

Le procédé conforme à l'invention trouve application non seulement pour le traitement d'échantillons de petites dimensions, par exemple à des fins expérimentales dans le cadre d'un laboratoire, mais aussi le traitement à l'échelle industrielle de pièces de grandes tailles.

On décrira plus bas des dispositifs adaptés à ces différents cas.

Le champ magnétique est généré par tout dispositif permettant d'obtenir l'intensité souhaitée, qui est typiquement supérieure à 1 Tesla.

Le dispositif d'application du champ magnétique statique est connu en lui-même. Il peut être un système d'aimants permanents, un électro-aimant, une bobine supraconductrice, un aimant résistif ou un aimant hybride (combinaison d'un aimant résistif et d'une bobine supraconductrice).

De préférence, le dispositif d'application du champ magnétique statique présente une forme de révolution selon un axe de révolution, et comprend un trou de champ. Par trou de champ, il est fait référence à un trou de champ à température ambiante, c'est-à-dire un trou ou ouverture traversé par le champ magnétique et dans lequel il est possible de positionner un élément. On se réfère à un trou de champ à température ambiante par opposition à un trou de champ en bain d'hélium liquide qui correspond en général à un aimant plongé dans un bain d'hélium liquide pour lequel on ne peut donc pas positionner d'élément dans le trou de champ.

Le dispositif d'application du champ magnétique statique est prévu de manière préférée pour délivrer un champ magnétique statique unidirectionnel à l'intérieur du trou de champ selon l'axe de révolution du dispositif, qui présente par exemple une géométrie généralement cylindrique.

De préférence, il est muni d'une chemise d'eau, qui protège l'aimant des radiations thermiques émanant du dispositif.

Le procédé de traitement peut comprendre un traitement thermique suivi d'une trempe dans un bain de trempe, mais, comme on le verra plus bas, le dispositif de traitement peut être adapté pour permettre, après l'étape de chauffage, l'application de tout autre choc thermique (tel que par exemple un chauffage rapide), d'un traitement thermomécanique et/ou d'un traitement chimique. Le bain de trempe est de préférence dimensionné pour permettre une diminution de la température avec une vitesse d'au moins 50°C/s, de préférence d'au moins 100°C/s, de préférence encore d'au moins 150°C/s, et de manière encore préférée d'au moins 500°C/s.

D'une manière générale, le dispositif est conçu de manière à maintenir le matériau fixe par rapport au champ magnétique, et à déplacer l'ensemble constitué du dispositif de chauffage et du bain de trempe par rapport au matériau et au champ magnétique.

Comme on le verra plus bas, les matériaux des éléments mobiles sont judicieusement choisis pour ne pas générer de forces lors de leur déplacement.

Ainsi, à titre d'exemple, on peut utiliser des céramiques pour les éléments chauffants (carbure de silicium, graphite recouvert de nitrure de bore) et pour les pièces thermiquement isolantes telles que les parois du four et du bain de trempe (alumine).

Le laiton, qui est non magnétique et bon conducteur électrique, peut être utilisé notamment pour les amenées de courant et certaines pièces fixes du dispositif.

Enfin, l'inox 304L, qui est peu magnétique et résistant à haute température, peut être utilisé pour les parties mobiles soumises à des températures élevées, la visserie et une partie des amenées de courant.

Il va de soi que l'homme du métier pourra choisir d'autres matériaux adéquats en fonction des performances et du coût recherchés.

La position du matériau dans le champ magnétique peut être choisie dans toute zone du champ magnétique, par exemple dans un champ homogène (i.e. une zone dans laquelle l'intensité du champ magnétique est sensiblement égale en tout point du matériau) ou dans une région à gradient de champ (i.e. une zone dans laquelle l'intensité du champ magnétique varie spatialement dans le matériau entre une intensité minimale et une intensité maximale).

Dans les deux cas, le champ magnétique est statique, c'est-à-dire que l'intensité en un point donné ne varie pas de manière cyclique au cours du temps et que la polarité ne varie pas.

L'intensité en un point donné du champ magnétique peut donc être constante ou être modifiée selon des paliers.

Ainsi, par exemple, le champ magnétique peut être nul pendant le traitement thermique et présenter une intensité non nulle pendant la deuxième étape du traitement.

Selon l'intensité désirée, un certain laps de temps peut être nécessaire pour passer d'une intensité nulle à l'intensité voulue ; dans ce cas, on effectue par exemple l'augmentation du champ magnétique à la fin de la première étape de traitement thermique, de sorte que l'intensité souhaitée soit atteinte au moment du deuxième traitement.

Il est également possible de réaliser la première étape de traitement thermique en appliquant au matériau des paliers de température, sous un champ magnétique statique présentant des paliers d'intensité ; les paliers de température et les paliers d'intensité étant sensiblement simultanés.

On comprend donc que l'homme du métier pourra définir différentes conditions d'application du traitement thermique et du champ magnétique statique pour obtenir les microstructures souhaitées sans pour autant sortir du cadre de la présente invention.

Par ailleurs, il est possible de mettre en oeuvre le traitement dans une atmosphère contrôlée. A cet effet, on positionne le dispositif dans une enceinte close, munie de soupapes dans laquelle on peut contrôler la nature et la pression de l'atmosphère.

Ce mode de réalisation est particulièrement avantageux lorsque le matériau traité ne supporte pas une atmosphère oxydante par exemple.

Le dispositif de traitement peut également être équipé d'un système permettant de mesurer in situ des propriétés physiques du matériau.

Il peut s'agir d'une mesure de résistivité par exemple.

Comme le support du matériau, le système de mesure est alors fixe par rapport au matériau et au champ magnétique.

### Exemple de réalisation dans le cadre d'un laboratoire

L'exemple détaillé qui va être décrit ici concerne le traitement d'un échantillon de matériau de petites dimensions, pouvant se présenter notamment sous la forme d'un cylindre de l'ordre de 10 mm de hauteur et 5 mm de diamètre (premier mode de réalisation, illustré aux figures 1 et 2) ou bien d'une tôle plate d'au plus 5 mm d'épaisseur et 50 mm de longueur, par exemple d'une éprouvette de traction (deuxième mode de réalisation, illustré à la figure 3).

A titre d'illustration, le traitement appliqué à l'échantillon comprend un traitement thermique suivi d'une trempe dans un bain de trempe, mais, comme on le verra plus bas, ce dispositif peut être adapté pour permettre, après l'étape chauffage, l'application de tout autre choc thermique, d'un traitement thermomécanique et/ou d'un traitement chimique.

Le dispositif de traitement est installé dans un dispositif de champ magnétique statique dont le trou de champ est vertical et supérieur à 120 mm de diamètre.

En particulier, le dispositif décrit ici a été testé dans deux types d'aimants : un aimant supraconducteur du laboratoire CNRS/CRETA et un aimant résistif du laboratoire CNRS/LNCMI.

Dans l'aimant supraconducteur, le diamètre du trou de champ à l'ambiante est de 120 mm et le champ magnétique, de 11 T. L'homogénéité du champ magnétique sur l'axe vertical a été mesurée et s'élève à 3%, dans le cas particulier d'une longueur de 32 mm correspondant à la zone utile d'une éprouvette de traction normalisée A25. La distance entre l'entrée de la bobine et la zone homogène en champ est de 935 mm.

Dans l'aimant résistif du LNCMI, fournissant un champ magnétique jusqu'à 20 T, le diamètre du trou de champ à l'ambiante est de 160 mm et la distance entre l'entrée dans l'aimant et la zone homogène en champ est de 1650mm. L'homogénéité en champ magnétique est de l'ordre de 0.25% sur 32 mm à la position du champ maximum.

Bien sûr, les valeurs numériques indiquées dans le présent exemple sont données à titre purement indicatif et non limitatif.

L'échantillon 1 est maintenu au moyen d'un support 2 dans une position fixe par rapport au champ magnétique.

Le support 2 est une pièce rigide qui permet de centrer l'échantillon 1 sur l'axe de révolution de l'aimant 3 afin, d'une part, de pallier les forces magnétiques radiales importantes mais également d'assurer la concentricité des différentes pièces mobiles.

La partie inférieure du support 2, qui maintient l'échantillon 1 à traiter, est réalisée en alumine.

Dans la mesure où cette parte inférieure est soumise à de forts gradients thermiques lors de la trempe, elle est de préférence remplacée à chaque traitement.

Une première configuration du dispositif, illustrée aux figures 1 et 2, est adaptée au traitement d'échantillons de forme cylindrique de l'ordre de 10 mm de hauteur et d'environ 5 mm de diamètre.

L'échantillon 1 est placé à l'intérieur d'un système de chauffage 4 constitué d'un élément résistif tubulaire destiné à générer la température souhaitée pour le traitement thermique.

La taille de la zone chauffante est choisie pour assurer une bonne homogénéité en température sur toute la longueur de l'échantillon.

A titre d'exemple, elle est de 140 mm de long et de 17 mm de diamètre intérieur.

En-dessous du système de chauffage 4 est agencé un bain de trempe 5.

La distance entre la zone homogène en température de la partie chauffante et le centre du bain de trempe est adaptée à la course du vérin, de l'ordre de 160 mm par exemple.

Une deuxième configuration du système de chauffage du dispositif, illustrée à la figure 3, permet de réaliser le traitement thermique, sur une longueur maximale de 50 mm, de tôles d'épaisseur maximale 5 mm.

A cet effet, le système de chauffage 4 est constitué de deux éléments chauffants plats 40 positionnés de part et d'autre de l'éprouvette 1 à traiter.

Ces éléments en nitrure de bore ont une température limite d'utilisation de 900°C en atmosphère oxydante et 1200°C en atmosphère neutre ou réductrice.

Sur leur face opposée à l'éprouvette 1, ils sont couverts d'une plaque d'alumine 41, et enfermés dans une enceinte isolante dont la paroi 42 est également en alumine.

Les amenées de courant 43 et 44 pour l'alimentation des éléments chauffants 40 sont réalisées respectivement en inox 304L et en molybdène.

Le bain de trempe et le dispositif de génération du champ magnétique ne sont pas illustrés sur la figure 3.

Les éléments du dispositif de chauffage doivent être réalisés en des matériaux très faiblement magnétiques pour limiter l'apparition de forces lors du déplacement dans le champ magnétique.

En pratique, un compromis doit être trouvé entre la réponse magnétique d'un matériau et sa conductivité électrique.

De manière préférée, les éléments chauffants et les parois d'isolation thermique sont réalisés en céramique, tel que du carbure de silicium, du graphite recouvert de nitrure de bore, ou encore de l'alumine.

Le bain de trempe comprend un réservoir en matériau faiblement magnétique, par exemple en céramique, qui contient un liquide, tel que de l'eau ou de l'huile.

Le transfert de chaleur lors de la trempe, entre l'échantillon porté au préalable à une température élevée, et le fluide dans lequel il est plongé constitue un processus complexe.

On peut cependant distinguer trois composantes, à savoir :
- le transfert de chaleur dans l'échantillon,
- le transfert de chaleur à l'interface échantillon / fluide,
- la transmission de chaleur dans le fluide.

Compte tenu de la forte conductivité thermique des matériaux traités et de leur petite taille, les gradients thermiques dus au transfert de chaleur dans l'échantillon sont considérés comme négligeables.

Les inventeurs ont en effet vérifié que les microstructures obtenues par trempe dans un bain d'eau à 20°C étaient très homogènes de la surface au coeur de l'échantillon.

S'agissant du transfert de chaleur à l'interface et dans le fluide, il a été vérifié que la température du bain restait constante et proche de 20°C, et que le volume de fluide évaporé au cours de la trempe était négligeable.

Afin de s'assurer que le fluide dans le bain de trempe est à 20°C, le bain est de préférence rempli quelques secondes seulement avant la trempe. Ainsi, le bain n'a pas le temps d'être chauffé par le rayonnement du four.

L'utilisation d'un dispositif 6 de propulsion tel qu'un vérin pneumatique permet de translater l'ensemble constitué du dispositif de chauffage et du bain de trempe au moment de la trempe, de telle sorte que les étapes de chauffage et de trempe soient réalisées successivement sous l'influence du champ magnétique, sans aucun déplacement du matériau traité et du support associé.

Ce dispositif de propulsion, comprenant de manière préférée un vérin, doit présenter une bonne reproductibilité dans sa vitesse de déplacement.

L'axe du vérin étant en acier inoxydable magnétique, il est déporté d'environ un mètre de la bobine afin de ne pas interagir avec le champ.

Une rallonge d'axe réalisée en acier amagnétique est utilisée pour déporter le mouvement du vérin. Elle permet également un accès plus facile au dispositif placé sous le vérin.

La configuration proposée permet un déplacement de l'ensemble constitué du dispositif de chauffage et du bain de trempe dans le trou de champ du dispositif d'application du champ magnétique statique. Ceci est particulièrement avantageux puisque le dispositif d'application du champ magnétique statique ne subit aucun traitement thermique, ce qui limite son usure et ne nécessite pas son remplacement entre le traitement de deux échantillons successifs.

Selon cette configuration, le dispositif d'application du champ magnétique statique est fixe par rapport au support et au dispositif de traitement en général, c'est-à-dire qu'il est fixe par rapport au référentiel lié au dispositif. Seuls les premier et deuxième systèmes, par exemple le système de chauffage et le bain de trempe, sont mobiles par rapport au support et au dispositif de traitement en général.

### Exemple de réalisation dans le cadre d'un procédé de traitement industriel

Le dispositif décrit ci-après en référence à la figure 4 constitue un ensemble complet de traitement à haute température sous champ magnétique statique de pièces telles que des tôles de dimension industrielle.

Ce dispositif de traitement à grande échelle est conçu pour le traitement de pièces individuelles en continu grâce à l'utilisation de trois aimants supraconducteurs en permutation circulaire sur un circuit.

Chaque pièce 1 à traiter est montée sur un support 2 apte à coulisser le long d'un rail 20 ou de toute structure appropriée au moyen d'un système d'entraînement non représenté.

Sur la figure 4, les pièces 1 circulent horizontalement de la gauche vers la droite.

Le dispositif de traitement comporte trois aimants supraconducteurs identiques 3a, 3b, 3c. Comme on le verra plus bas, les trois aimants sont aptes à se déplacer horizontalement sur un rail 30.

Ces aimants supraconducteurs sont conçus spécialement pour assurer une homogénéité en champ magnétique sur le volume de la pièce à traiter.

Le dispositif de traitement comporte par ailleurs un ensemble constitué d'un système de chauffage et d'un deuxième système pour mettre en oeuvre la deuxième étape du procédé qui peut être un refroidissement en bain liquide, un traitement de surface (en bain de sels par exemple) ou un traitement mécanique à chaud.

Le système de chauffage 4 et le deuxième système 5 (par exemple un bain de trempe) sont solidaires l'un de l'autre et aptes à se translater dans une direction verticale sous l'action d'un vérin 6 ou tout autre dispositif de propulsion adapté.

La configuration proposée permet un déplacement de l'ensemble constitué du système de chauffage 4 et du deuxième système 5 dans le trou de champ de chaque aimant supraconducteur. Ceci est particulièrement avantageux puisque le dispositif d'application du champ magnétique statique ne subit aucun traitement thermique, ce qui limite son usure et ne nécessite pas son remplacement entre le traitement de deux échantillons successifs.

Selon cette configuration, les éléments formant le dispositif d'application du champ magnétique statique sont mobiles par rapport au dispositif de traitement en général et au référentiel associé, suivant un premier plan de déplacement, par exemple le plan horizontal. Les premier et deuxième systèmes sont quant à eux mobiles par rapport au dispositif de traitement en général et au référentiel associé, suivant un deuxième plan de déplacement perpendiculaire au premier plan de déplacement, par exemple un plan vertical.

Dans l'exemple illustré à la figure 4, le système de chauffage est agencé au-dessus du bain de trempe.

Chacun des aimants 3a, 3b, 3c présente une ouverture supérieure pour l'introduction et le retrait de la pièce 1 à traiter, et une ouverture inférieure pour l'introduction et le retrait de l'ensemble 4, 5 constitué par le système de chauffage et le système de trempe.

Un cycle de traitement pour une pièce 1 se déroule comme suit.

La pièce 1 est introduite dans l'aimant supraconducteur situé le plus à gauche sur la figure 4, c'est-à-dire ici l'aimant 3a.

Dans cette première étape, le champ magnétique généré par l'aimant 3a est nul.

Une fois la pièce 1 introduite dans l'aimant 3a, elle reste fixe à l'intérieur de celui-ci et l'on fait augmenter le champ magnétique généré par ledit aimant jusqu'à atteindre la valeur de consigne.

Lorsque le champ magnétique souhaité est intense, il n'est pas possible d'atteindre instantanément la valeur de consigne.

A titre d'exemple, l'augmentation du champ magnétique d'une intensité nulle à une intensité de 10 T nécessite environ 30 minutes.

L'ensemble constitué de l'aimant 3a et de la pièce 1 soumise au champ magnétique est alors déplacé en vis-à-vis du système 4, 5 de chauffage et de trempe. Ceci est rendu possible par une permutation circulaire des aimants 3a, 3b et 3c sur le rail 30.

Ledit ensemble aimant / pièce se trouve alors à l'emplacement occupé par l'aimant 3b sur la figure 4, afin de mettre en oeuvre le procédé de traitement de la pièce 1.

Dans une première phase, le système de chauffage est introduit à l'intérieur de l'aimant supraconducteur et y est maintenu pendant la durée nécessaire pour porter la pièce 1 à la température souhaitée.

Puis le système 4, 5 est encore translaté vers le haut de sorte à placer le bain de trempe dans le champ magnétique.

Une fois l'opération de trempe terminée, le système 4, 5 est translaté vers le bas de sorte à sortir complètement de l'aimant.

L'ensemble aimant / pièce est alors déplacé jusqu'à occuper la position occupée par l'aimant 3c sur la figure 4.

Dans cette troisième étape, on fait diminuer l'intensité du champ magnétique généré par l'aimant jusqu'à atteindre une valeur nulle.

La pièce 1 est alors extraite de l'aimant par le dessus grâce à une conformation appropriée du rail 20.

L'aimant vide est alors déplacé sur le rail 30 pour réoccuper la position 3a de la figure 4.

La durée des étapes mises en oeuvre simultanément dans les aimants 3a, 3b, 3c est adaptée de sorte à être sensiblement identique dans chacun d'eux.

Ce traitement est rendu possible grâce à la présente invention pour les raisons suivantes.

D'une part, la vitesse relative de la pièce à traiter par rapport à l'aimant est nulle à toutes les étapes du traitement magnétique, ce qui évite l'induction de forces par mouvement de la pièce dans le champ.

D'autre part, les aimants font l'objet d'une ingénierie spécifique de manière à ce que le champ magnétique au voisinage extérieur de ces derniers soit nul ou négligeable.

Cela consiste à confiner le champ magnétique à l'intérieur des parois extérieures de l'aimant par l'utilisation de matériaux spécifiques qui permettent de piéger les lignes de champ magnétique. Cette conception des aimants est à la portée de l'homme du métier.

Par ailleurs, le système de traitement a été spécialement conçu (en particulier en ce qui concerne le choix des matériaux) pour ne pas interagir avec le champ magnétique créé par l'aimant lors de son insertion dans celui-ci de la même manière que le dispositif conçu pour des échantillons de plus petite taille tel que décrit plus haut.

Enfin, il va de soi que les exemples que l'on vient de donner ne sont que des illustrations particulières en aucun cas limitatives quant aux domaines d'application de l'invention.

En particulier, comme il a été précisé plus haut dans le texte, la deuxième étape de traitement peut comprendre un choc thermique de type refroidissement rapide (par trempe par exemple) ou chauffage rapide, un traitement thermomécanique et/ou un traitement chimique.

Ainsi, lorsque la deuxième étape de traitement est un choc thermique de type chauffage rapide, la première étape de chauffage consiste à amener l'échantillon à une première température stabilisée, par exemple la température ambiante. Pour ce faire, on peut par exemple placer l'échantillon dans le bac de trempe 5, ce bac étant vide ou plein d'un liquide thermalisé à une température donnée et ne subissant pas le chauffage du four.

Pendant cette première étape, le four 4 reste vide et est monté en température. Lorsque la température de consigne souhaitée est atteinte dans le four, le dispositif est translaté (mouvement inverse de celui effectué pour la trempe) et l'échantillon se retrouve ainsi quasi-instantanément dans le four pour un chauffage rapide, qui correspond au choc thermique de la deuxième étape de traitement. Le chauffage est rapide puisque la mise en température de l'échantillon ne dépend pas de l'inertie thermique du dispositif chauffant mais des caractéristiques propres de l'échantillon telles que par exemple la géométrie, la masse, la chaleur spécifique. Ainsi, l'échantillon peut atteindre très rapidement la température souhaitée ce qui n'est pas le cas dans les traitements connus où l'inertie de montée en température du four est présente.

De cette manière, des taux de chauffage de plusieurs dizaines de degrés par seconde peuvent être atteints, par exemple à des vitesses de chauffage supérieures à 10°C/s, de manière préférée supérieure à 20°C/s. Le chauffage rapide peut être réalisé grâce à un thermocouple de régulation du four placé 160mm au dessus du thermocouple échantillon ou à l'aide d'un pilotage en puissance de l'alimentation du four. Un des avantages du dispositif de traitement proposé est qu'il permet en outre de faire suivre la deuxième étape sous la forme d'un choc thermique par une étape complémentaire de traitement sous la forme d'un autre choc thermique de nature inverse.

En effet, dans le cas où la deuxième étape de traitement est un choc thermique de type chauffage rapide comme présenté ci-dessus, on peut faire suivre cette étape d'un autre choc thermique de type trempe. Il suffit pour ce faire de translater l'ensemble constitué du système de chauffage 4 et du bain de trempe, afin de sortir l'échantillon du four pour l'introduire dans le bain de trempe.

De manière analogue, si la deuxième étape de traitement est un choc thermique de type refroidissement rapide, on peut faire suivre cette étape d'un autre choc thermique de type chauffage rapide. Dans ce cas, on effectuera une translation de l'ensemble constitué du système de chauffage et du bain de trempe, afin de sortir l'échantillon du bain de trempe pour l'introduire dans le four (ce four ayant monté en température à vide, pendant le refroidissement rapide).

Ainsi, selon un aspect de l'invention, on propose un procédé de traitement d'un matériau sous un champ magnétique statique présentant une intensité supérieure à 1 Tesla, comprenant les étapes suivantes :
- une première étape de chauffage du matériau,
- une deuxième étape d'application au matériau d'un premier choc thermique,
- une troisième étape d'application au matériau d'un deuxième choc thermique, le deuxième choc thermique étant de nature inverse au premier choc thermique,
- le matériau étant soumis au champ magnétique statique en étant maintenu fixe dans ledit champ magnétique, pendant au moins la deuxième et la troisième étape du traitement.

Par « deuxième choc thermique de nature inverse par rapport au premier choc thermique », on entend que le deuxième choc thermique est un chauffage si le premier choc thermique est un refroidissement, et respectivement que le deuxième choc thermique est un refroidissement si le premier choc thermique est un chauffage.

## Revendications

1. Procédé de traitement d'un matériau sous un champ magnétique statique présentant une intensité supérieure à 1 Tesla, comprenant les étapes suivantes :
- une première étape de chauffage du matériau,
- une deuxième étape d'application au matériau d'un choc thermique et/ou d'un traitement thermomécanique et/ou chimique,
**caractérisé en ce que**, pendant au moins ladite deuxième étape du traitement, le matériau est soumis audit champ magnétique en étant maintenu fixe dans ledit champ magnétique et **en ce que**,
pour mettre en oeuvre les étapes du traitement, on déplace les moyens de chauffage et les moyens de mise en oeuvre de la deuxième étape par rapport au champ magnétique.

2. Procédé selon la revendications 1, **caractérisé en ce qu'**il comprend une étape de mesure des propriétés physiques du matériau concomitante à la première et/ou à la deuxième étape ou postérieure à la deuxième étape.

3. Procédé selon l'une des revendications 1 à 2, **caractérisé en ce qu'**il comprend une troisième étape consistant à appliquer au matériau un choc thermique, et **en ce que** le matériau est soumis audit champ magnétique en étant maintenu fixe dans ledit champ magnétique pendant ladite troisième étape.

4. Procédé selon la revendication 3, **caractérisé en ce que** la deuxième étape consiste à appliquer au matériau un premier choc thermique et **en ce que** la troisième étape consiste à appliquer un deuxième choc thermique de nature inverse par rapport au premier choc thermique.

5. Dispositif d'application à un matériau d'un cycle de traitement sous un champ magnétique statique, ledit cycle de traitement comprenant un chauffage du matériau suivi d'une étape ultérieure comprenant un choc thermique, un traitement chimique et/ou un traitement thermomécanique, ledit dispositif comprenant :
- un support pour tenir le matériau pendant les étapes du cycle,
- un dispositif d'application dudit champ magnétique statique apte à générer un champ magnétique d'une intensité supérieure à 1 Tesla,
- un premier système permettant le chauffage du matériau,
- un deuxième système pour la mise en oeuvre de ladite étape ultérieure du cycle,
**caractérisé en ce que** le support est agencé de sorte à maintenir le matériau fixe par rapport au champ magnétique pendant les étapes du cycle et **en ce que** les premier et deuxième systèmes sont mobiles par rapport au champ magnétique.

6. Dispositif selon la revendication 5, **caractérisé en ce qu'**il comprend un dispositif pour translater les premier et deuxième systèmes par rapport au matériau et au champ magnétique.

7. Dispositif selon l'une des revendications 5 ou 6, **caractérisé en ce que** le deuxième système comprend un bain de trempe.

8. Dispositif selon l'une des revendications 5 à 7, **caractérisé en ce que** le deuxième système comprend un bain adapté pour effectuer un traitement chimique du matériau.

9. Dispositif selon l'une des revendications 5 à 8, **caractérisé en ce que** le deuxième système comprend un système de déformation mécanique du matériau.

10. Dispositif selon l'une des revendications 5 à 9, **caractérisé en ce qu'**il comprend en outre un système de mesure de propriétés physiques du matériau fixe par rapport audit matériau.

11. Dispositif selon l'une des revendications 5 à 10, **caractérisé en ce que** :
- le dispositif d'application du champ magnétique statique présente une forme de révolution avec un trou de champ,
- le support est une pièce rigide agencée pour centrer le matériau sur l'axe de révolution du dispositif d'application du champ magnétique statique, et
- le premier système et le deuxième système sont solidaires l'un de l'autre et aptes à se translater selon l'axe de révolution de l'aimant sous l'action d'un dispositif de propulsion.

12. Dispositif selon la revendication 11, **caractérisé en ce que** le dispositif d'application du champ magnétique statique comprend un électro-aimant, un aimant supraconducteur, un aimant résistif, un aimant hybride ou un ensemble d'aimants permanents.

13. Dispositif selon la revendication 11, **caractérisé en ce que** le dispositif d'application du champ magnétique statique comprend au moins trois aimants supraconducteurs aptes à se déplacer selon une direction orthogonale à l'axe de translation des premier et deuxième systèmes.

## Patentansprüche

1. Verfahren zur Behandlung eines Materials in einem statischen Magnetfeld mit einer Stärke von über 1 Tesla, das die folgenden Schritte umfasst:
- einen ersten Schritt mit Erhitzung des Materials,
- einen zweiten Schritt mit Anwendung eines Thermoschocks und/oder einer thermomechanischen und/oder chemischen Behandlung,
**dadurch gekennzeichnet, dass** das Material während zumindest des besagten zweiten Schritts der Behandlung dem besagten Magnetfeld ausgesetzt ist, indem es im besagten Magnetfeld fixiert wird und dadurch, dass
man zur Umsetzung der Behandlungsschritte die Heizmittel und die Mittel zur Umsetzung des zweiten Schritts gegenüber dem Magnetfeld verschiebt.

2. Verfahren nach Anspruch 1, **dadurch gekennzeichnet, dass** es einen Schritt mit Messung der physikalischen Eigenschaften des Materials umfasst, der den ersten und/oder den zweiten Schritt begleitet oder nach dem zweiten Schritt stattfindet.

3. Verfahren nach einem der vorstehenden Ansprüche 1 bis 2, **dadurch gekennzeichnet, dass** es einen dritten Schritt umfasst, der darin besteht, einen Thermoschock auf das Material anzuwenden, und dadurch, dass das Material dem besagten Magnetfeld ausgesetzt wird, indem es während des besagten dritten Schritts im besagten Magnetfeld fixiert wird.

4. Verfahren nach Anspruch 3, **dadurch gekennzeichnet, dass** der zweite Schritt darin besteht, einen ersten Thermoschock auf das Material anzuwenden, und dadurch, dass der dritte Schritt darin besteht, einen zweiten gegenüber dem ersten Thermoschock umgekehrten Thermoschock anzuwenden.

5. Vorrichtung zur Anwendung eines Behandlungszyklus in einem statischen Magnetfeld auf ein Material, wobei der besagte Behandlungszyklus ein Erhitzen des Materials mit einem anschließenden späteren Schritt umfasst, der eine chemische Behandlung und/oder eine thermomechanische Behandlung umfasst, wobei der besagte Vorgang Folgendes umfasst:
- einen Träger zum Halten des Materials während den Schritten des Zyklus,
- eine Vorrichtung zur Anwendung des besagten statischen Magnetfelds, die geeignet ist, ein Magnetfeld mit einer Stärke von über 1 Tesla zu erzeugen,
- ein erstes System, das die Erhitzung des Materials ermöglicht,
- ein zweites System für die Umsetzung des besagten späteren Schritts
des Zyklus,
**dadurch gekennzeichnet, dass** der Träger so gestaltet ist, dass er während den Schritten des Zyklus das Material gegenüber dem Magnetfeld fix hält, und dadurch, dass das erste und das zweite System gegenüber dem Magnetfeld beweglich sind.

6. Vorrichtung nach Anspruch 5, **dadurch gekennzeichnet, dass** sie eine Vorrichtung dafür umfasst, das erste und das zweite System gegenüber dem Material und dem Magnetfeld zu verschieben.

7. Vorrichtung nach einem der vorstehenden Ansprüche 5 oder 6, **dadurch gekennzeichnet, dass** das zweite System ein Abschreckbad umfasst.

8. Vorrichtung nach einem der vorstehenden Ansprüche 5 bis 7, **dadurch gekennzeichnet, dass** das zweite System ein Bad umfasst, das für die Durchführung einer chemischen Behandlung des Materials geeignet ist.

9. Verfahren nach einem der vorstehenden Ansprüche 5 bis 8, **dadurch gekennzeichnet, dass** das zweite System ein System zur mechanischen Verformung des Materials umfasst.

10. Verfahren nach einem der vorstehenden Ansprüche 5 bis 9, **dadurch gekennzeichnet, dass** es ferner ein System zur Messung von physikalischen Eigenschaften des gegenüber dem besagten Material fixen Materials umfasst.

11. Vorrichtung nach einem der vorstehenden Ansprüche 5 bis 10, **dadurch gekennzeichnet, dass**:
- die Vorrichtung zur Anwendung des statischen Magnetfelds eine Form der Rotation mit einem Feldloch aufweist,
- der Träger ein starres Teil ist, das so gestaltet ist, dass das Material auf der Drehachse der Vorrichtung für die Anwendung des statischen Magnetfelds zentriert wird, und
- das erste System und das zweite System fest miteinander verbunden und geeignet sind, sich nach einer Drehachse des Magneten unter der Wirkung einer Antriebsvorrichtung zu verschieben.

12. Vorrichtung nach Anspruch 11, **dadurch gekennzeichnet, dass** die Vorrichtung zur Anwendung des statischen Magnetfelds einen Elektromagneten, einen supraleitenden Magneten, einen Widerstandsmagneten, einen Hybridmagneten oder eine Anordnung von Permanentmagneten umfasst.

13. Vorrichtung nach Anspruch 11, **dadurch gekennzeichnet, dass** die Vorrichtung zur Anwendung des statischen Magnetfelds zumindest drei supraleitende Magneten umfasst, die geeignet sind, sich in einer orthogonalen Richtung zur Verschiebungsachse des ersten und des zweiten Systems zu verschieben.

## Claims

1. A method for treating a material in a static magnetic field having an intensity of more than 1 Tesla, comprising the following steps:
- a first step to heat the material,
- a second step to apply a thermal shock and/or thermomechanical treatment and/or chemical treatment to the material,
**characterized in that**, during at least said second treatment step, the material is subjected to said magnetic field while being held stationary within said magnetic field and **in that**
to conduct the treatment steps, the heating means and the means for implementing the second step are moved relative to the magnetic field.

2. The method according to claim 1, **characterized in that** it comprises a step to measure the physical properties of the material concomitant with the first and/or second step or after the second step.

3. The method according to one of claims 1 to 2, **characterized in that** it comprises a third step to apply a thermal shock to the material, and **in that** the material is subjected to said magnetic field while being held stationary within said magnetic field during said third step.

4. The method according to claim 3, **characterized in that** the second step consists of applying a first thermal shock to the material, and **in that** the third step consists of applying a second thermal shock of opposite type to the first thermal shock.

5. A device for applying a treatment cycle to the material in a static magnetic field, said treatment cycle comprising heating of the material followed by a subsequent step comprising a thermal shock, chemical treatment and/or thermomechanical treatment, said device comprising:
- a support to support the material during the steps of the cycle,
- a device for applying said static magnetic field capable of generating a magnetic field of intensity higher than 1 Tesla,
- a first system allowing heating of the material,
- a second system for implementing said subsequent step of the cycle,
**characterized in that** the support is arranged so as to hold the material stationary relative to the magnetic field during the steps of the cycle, and **in that** the first and second systems are mobile relative to the magnetic field.

6. The device according to claim 5, **characterized in that** it comprises a device for translating the first and second systems relative to the material and to the magnetic field.

7. The device according to one of claims 5 or 6, **characterized in that** the second system comprises a quench bath.

8. The device according to one of claims 5 to 7, **characterized in that** the second system comprises a bath adapted to perform chemical treatment of the material.

9. The device according to one of claims 5 to 8, **characterized in that** the second system comprises a system for mechanical deformation of the material.

10. The device according to one of claims 5 to 9, **characterized in that** it further comprises a system for measuring physical properties of the material that is fixed relative to said material.

11. The device according to one of claims 5 to 10, **characterized in that**:
- the device for applying a static magnetic field has a shape of revolution with a field hole,
- the support is a rigid part arranged to centre the material on the axis of revolution of the device for applying a static magnetic field, and
- the first system and second system are secured to each other and are capable of translating along the axis of revolution of the magnet under the action of a propelling device.

12. The device according to claim 11, **characterized in that** the device for applying a static magnetic field comprises an electro-magnet, a superconducting magnet, a resistive magnet, a hybrid magnet or a group of permanent magnets.

13. The device according to claim 11, **characterized in that** the device for applying a static magnetic field comprises at least three superconducting magnets capable of moving along a direction orthogonal to the axis of translation of the first and second systems.
